# EUROPÄISCHE PATENTSCHRIFT

(11) **EP 0 185 866 B1**
(45) Veröffentlichungstag und Bekanntmachung des Hinweises auf die Patenterteilung: **01.06.1988**
(21) Anmeldenummer: 85112886.8
(22) Anmeldetag: 11.10.1985
(51) Int. Cl.: C25B 1/00, H01M 4/54

(54) **Verfahren zur Herstellung von Silber (III)-oxid**
Process for the preparation of silver (III) oxide
Procédé pour la préparation d'oxyde d'argent (III)

(30) Priorität: 23.11.1984 DE 3442719
(43) Veröffentlichungstag der Anmeldung: 02.07.1986
(73) Patentinhaber: Degussa Aktiengesellschaft, 60311 Frankfurt (DE)
(72) Erfinder: Jansen, Martin, Prof. Dr., D-3000 Hannover 71 (DE); Standke, Burkhard, D-3226 Adenstedt (DE)

(56) Entgegenhaltungen:
- ANGEWANDTE CHEMIE, Band 24, Nr. 2, Februar 1985, Seiten 118-119, VCH Velagsgesellschaft mbH, Weinheim, DE; B. STANDKE et al.: "Ag2O3, a novel binary silver oxide"
- ZEITSCHRIFT FÜR ANORGANISCHE UND ALLGEMEINE CHEMIE, Band 332,1963, Seiten 286-296, J.A. Barth Verlag, Leipzig, DD; I. NARAY-SZABO et al.: "Die Darstellung und die Eigenschaften der Silber(III)-oxidphase"
- CHEMICAL ABSTRACTS, Band 73, Nr. 14, 5. Oktober 1970, Seite 441, Nr. 72539n, Columbus, Ohio, US; R.G. BARRADAS et al.: "Conditions for the electrochemical formation of Ag2O3 in silver in aqueous potassium hydroxide solutions"

## Beschreibung

Die Erfindung betrifft ein Verfahren zur Herstellung von Silber(III)-oxid durch anodische Oxidation von Silbersalzen in wässrigen Lösungen mit Stromdichten von 40 bis 2000 A/m².

In der «Zeitschriftfür anorganische und allgemeine Chemie, Band 322 (1963), Seite 286 bis 296» werden Verfahren zur Herstellung von Silber(III)-oxid- phasen durch anodische Oxidation von Silbersalzen in wässriger Lösung beschrieben. Dabei wurden verdünnte AgN0₃-, AgF- und AgCI0₄-Lösungen bei pH-Werten zwischen 3 und 4 und Raumtemperatur mit Stromdichten zwischen 40 und 100 A/m² anodisch oxidiert. Man erhielt hierbei eine kubisch flächenzentrierte Oxidphase der «idealen Zusammensetzung» Ag₂0₃, die aber nur in Gegenwart von Fremdionen stabil ist und in der Ag³⁺⁻ und Ag⁺-ionen in verschiedenen Proportionen vorliegen. Wahrscheinlich handelt es sich hierbei um Chlathrate, wie sie in «Gmelin Handbuch, System-Nr. 61, Teil B1, 1971, Seite 120-121» angeführt werden. In reiner Form wurde Silber(III)-oxid bisher nicht hergestellt.

Es war daher Aufgabe der vorliegenden Erfindung, ein Verfahren zur Herstellung von Silber(III)-oxid durch anodische Oxidation von Silbersalzen in wässrigen Lösungen mit Stromdichten von 40 bis 2000 A/m² zu finden, mit dem sich reines Silber(III)-oxid gewinnen lässt.

Diese Aufgabe wurde erfindungsgemäss dadurch gelöst, dass als Silbersalze solche mit komplexen Anionen, ausser Nitrat und Sulfat, verwendet werden und die anodische Oxidation bei Temperaturen von -15 bis + 10°C durchgeführt wird. Insbesondere erfolgt die anodische Oxidation bei pH-Werten zwischen 4,5 und 7,5.

Vorzugsweise soll die Arbeitstemperatur zwischen -12 und 0°C und der pH-Wert zwischen 5,5 und 6,5 liegen. Das erfindungsgemässe Verfahren ist durchführbar bei Silbersalzen mit komplexen Amionen, ausser Nitrat und Sulfat. Vorteilhafterweise verwendet man Silbersalze mit Perchlorat, Tetrafluoroborat oder Hexafluorophosphat als Anion. Als günstig hat es sich ausserdem erwiesen, wenn die Silbersalze in hoher Konzentration vorliegen, möglichst in der Nähe des Sättigungspunktes.

Bei der Elektrolyse einer wässrigen AgCl0₄-Lösung in einer Platinschale (als Kathode) mit einem z.B. 0,3 mm starken Platindraht als Anode erhält man bei pH = 6, 0°C und einer Stromdichte von 80 A/m² metallisch glänzende, schwarze Kristalle, die sich analytisch und röntgenographisch als reines Ag₂0₃ identifizieren lassen. Nach der Röntgenstrukturanalyse sind die Silberatome näherungsweise quadratisch-planar von Sauerstoffatomen koordiniert, wobei die Silberatome um 0,09 Â aus der durch die vier benachbarten Sauerstoffatome definierten Ebene herausragen. Die Ag0₄-Baugruppen werden über gemeinsame Sauerstoffatome zu einer Raumnetzstruktur verknüpft. Der mittlere Ag-O-Abstand liegt bei 2,02 Ä.

Das so hergestellte Silber(III)-oxid lässt sich beispielsweise als Oxidationsmittel, als wirksamer Bestandteil der positiven Elektroden in Zink-Silberoxid-Primärzellen oder als Vorstufe für die AgO-Gewinnung verwenden.

Folgende Beispiele sollendas erfindungsgemässe Verfahren näher erläutern:

1. Eine 5molare AgCl0₄-Lösung (ca. 50 Gew.-%) wird bei pH = 4,5 und einer Temperatur von -10°C mit einer Stromdichte von 1063 A/m² anodisch oxidiert. Als Anode dient ein Platindraht von 0,3 mm Durchmesser und 500 mm Länge, als Kathode ein Platintiegel mit 50 mm Durchmesser. Die Oxidation erfolgt mit einer elektrischen Spannung von 10 Volt und einer Stromstärke von 50 mA.

2. Eine 1 molare AgBF₄-Lösung wird bei pH = 6 und einer Temperatur von -3°C mit einer Stromdichte von213 A/m² in der gleichen Vorrichtung wie Beispiel 1 anodisch oxidiert (U = 10 Volt, 1 = 10 mA).

3. Eine 0,01molare AgPFₛ-Lösung wird bei 0°C und pH = 7 mit einer Stromdichte von 106 A/m² oxidiert (U = 10 Volt, I = 5 mA).

In allen drei Fällen erhält man metalisch glänzende, scharze Kristalle, die sich als reines Silber(III)-oxid identifizieren lassen.

## Patentansprüche

1̅. Verfahren zur Herstellung von Silber(III)-oxid durch anodische Oxidation von Silbersalzen in wässrigen Lösungen mit Stromdichten von 40 bis 2000 A/m², dadurch gekennzeichnet, dass als Silbersalze solche mit komplexen Anionen, ausser Nitrat und Sulfat, verwendet werden und die anodische Oxidation bei Temperaturen von -15 bis + 10°C durchgeführt wird.

2. Verfahren zur Herstellung von Silber(III)-oxid nach Anspruch 1, dadurch gekennzeichnet, dass die anodische Oxidation bei Temperaturen von -12 bis 0°C durchgeführt wird.

3. Verfahren zur Herstellung von Silber(III)-oxid nach Anspruch 1 und 2, dadurch gekennzeichnet, dass die anodische Oxidation bei pH-Werten zwischen 4,5 und 7,5 durchgeführt wird.

4. Verfahren zur Herstellung von Silber(III)-oxid nach Anspruch 1 bis 3, dadurch gekennzeichnet, dass die anodische Oxidation bei pH-Werten zwischen 5,5 und 6,5 durchgeführt wird.

5. Verfahren zur Herstellung von Silber(III)-oxid nach Anspruch 1 bis 4, dadurch gekennzeichnet, dass als Silbersalze AgC10₄, AgBF₄ und AgPF₆ eingesetzt werden.

6. Verfahren zur Herstellung von Silber(III)-oxid nach Anspruch 1 bis 5, dadurch gekennzeichnet, dass die Konzentrationen der Silbersalze nahe dem Sättigungspunkt liegen.

## Claims

1. A process for the production of silver (III) oxide by anodic oxidation of silver salts in aqueous solutions at current densities of from 40 to 2000 A/m², characterised in that silver salts containing complex anions, apart from nitrate and sulphate, are used as silver salts and anodic oxidation is carried out at temperatures of from -15 to + 10°C.

2. A process forthe production of silver (III) oxide, according to Claim 1, characterised in that anodic oxidation is carried out at temperatures of from -12 to 0°C.

3. A process forthe production of silver (III) oxide according to Claims 1 and 2, characterised in that anodic oxidation is carried out af pH values of between 4.5 to 7.5.

4. A process for the production of silver (III) oxide according to Claims 1 to 3, characterised in that anodic oxidation is carried out at pH values of between 5.5 to 6.5.

5. A process for the production of silver (III) oxide according to Claims 1 to 4, characterised in that AgCI0₄, AgBF₄ and AgPF₆ are used as silver salts.

6. A process for the production of silver (III) oxide according to Claims 1 to 5, characterised in that the concentrations of the silver salts are close to the saturation point.

## Revendications

1. Procédé pour l'obtention d'oxyde d'argent (III) par oxydation anodique de sels d'argent dans des solutions aqueuses, avec des densités de courant de 40 à 2000 A/m², caractérisé en ce que l'on utilise en tant que sels d'argent ceux avec des anions complexes, nitrate et sulfate exceptés, et on effectue l'oxydation anodique à températures de -15 à + 10°C.

2. Procédé pour l'obtention d'oxyde d'argent (III) selon la revendication 1, caractérisé en ce que l'on effectue l'oxydation anodique à des températures de -12 à 0°C.

3. Procédé pour l'obtention d'oxyde d'argent (III) selon la revendication 1 ou 2, caractérisé en ce que l'on effectue l'oxydation anodique à des pH compris entre 4,5 et 7,5.

4. Procédé pour l'obtention d'oxyde d'argent (III) selon l'une quelconque des revendications 1 à 3, caractérisé en ce que l'on effectue l'oxydation anodique à des pH compris entre 5,5 et 6,5.

5. Procédé pour l'obtention d'oxyde d'argent (III) selon l'une quelconque des revendications 1 à 4, caractérisé en ce que l'on utilise en tant que sels d'argent AgCI0₄, AgBF₄ et AgPF₆.

6. Procédé pour l'obtention d'oxyde d'argent (III) selon l'une quelconque des revendications 1 à 5, caractérisé en ce que les concentrations des sels d'argent se situent au voisinage du point de saturation.
